# EUROPÄISCHE PATENTANMELDUNG

(11) **EP 0 378 053 A1**
(43) Veröffentlichungstag der Anmeldung: **18.07.1990**
(21) Anmeldenummer: 89810988.9
(22) Anmeldetag: 28.12.1989
(51) Int. Cl.: D04B 1/14

(54) **Single-Jersey-Gestrick und Verfahren zu seiner Herstellung**

(30) Priorität: 09.01.1989 CH 54/89
(71) Anmelder: OTTO KAUF AG, CH-9642 Ebnat-Kappel (CH)
(72) Erfinder: Edy, Greuter, CH-8583 Sulgen (CH)
(74) Vertreter: Hepp, Dieter

(57) **Zusammenfassung**

Ein Single-Jersey-Gestrick besteht erfindungsgemäss aus Maschenreihen (RI, RII), die jeweils abwechselnd aus einem vorzugsweise überstark gedrehten S- und einem überstark gedrehten Z-Baumwollzwirn (2, 3) bestehen. Vorzugsweise besteht jeder S-Zwirn aus überstark gedrehtem Z-Garn und jeder Z-Zwirn aus überstark gedrehtem S-Garn. Das Gestrick ist laugiert oder mercerisiert und mit Kunstharz fixiert.

## Beschreibung

Die Erfindung betrifft ein Single-Jersey-Gestrick und ein Verfahren zu seiner Herstellung. Derartige Gestricke werden vielfach zur Herstellung von Blusen, T-Shirts, als Druckgrundware oder auch bei Oberbekleidung verwendet.

Vor allem als Hemdenstoff und bei der Herstellung von Oberbekleidung eignet sich Single-Jersey nur bedingt, weil es als textiles Flächengebilde weniger Festigkeit, d.h. "Stand" hat, als ein Gewebe. Hemden aus Single-Jersey sind deshalb z.B. meist eng und anliegend geschnitten, um den Eindruck eines zu lockeren, faltigen "Hängens" am Träger zu vermeiden. Auch im Griff ist Single-Jersey wesentlich lockerer als Gewebe.

Dazu kommt, dass sich Baumwolljersey bisher nur bedingt und unter Einsatz chemischer Hilfsmittel pflegeleicht und knitterarm herstellen lässt.

Aus der DE-PS-646 720 ist es bekannt, bei Webwaren eine gewisse Dehnbarkeit dadurch zu erreichen, dass in der Kette rechts- und linksgedrehte Fäden verwendet werden. Durch eine solche Massnahme lässt sich keine Ware herstellen, die mit den Eigenschaften eines Single-Jersey vergleichbar wäre. Ausserdem ist die Elastizität von Single-Jersey von Haus aus gegeben, so dass sich die Uebertragung einer für Kettstuhl-Ware vorgeschlagenen Massnahme nicht anbietet. Gleiches gilt für die DE-PS-27 53 308, die eine weitmaschig kettengewirkte elastische Binde betrifft.

Der Erfindung liegt die Aufgabe zugrunde, die Nachteile des Bekannten zu vermeiden, insbesondere also ein Single-Jersey-Gestrick aus Baumwolle zu schaffen, das annähernd den Stand und Griff eines Gewebes hat, das pflegeleicht ist und ohne zu starke chemische Ausrüstung bügelarm ist. Erfindungsgemäss wird dies in erster Linie dadurch erreicht, dass die Maschenreihen des Gestricks jeweils abwechselnd aus einem S- und einem Z-gedrehten Baumwoll-Zwirn bestehen. Vor allem wenn die Baumwoll-Zwirne überstark gedreht sind und/oder aus überstark gedrehten Z- bzw. S-Garnen hergestellte Zwirne sind, erhält das Gestrick einen wesentlich festeren Griff und einen Geweben angenäherten Stand. Ganz im Gegensatz zum Effekt bei der Verwendung rechts- und linksgedrehter Fäden bei einer Kettstuhlware gemäss DE-PS-646 720 oder DE-PS-27 53 308 wird erfindungsgemäss nicht die sowieso vorhandene Dehnbarkeit des Gestricks erhöht, sondern Griff und Stand verbessert.

Besonders vorteilhaft lässt sich dies erreichen, wenn jeder S-Zwirn aus Z-Garn und jeder Z-Zwirn aus S-Garn gezwirnt ist. Damit bestehen nicht nur zwischen den beiden Zwirn-Systemen, sondern auch zwischen den Garnen und dem Zwirn eines jeden Systems entgegengerichtete Torsionskräfte, die zur Griff- und Standverbesserung beitragen. Durch die Verwendung überhart gedrehter Garne bzw. Zwirne werden die geschilderten Eigenschaften optimiert.

Zur Herstellung von Hemden oder Damenoberbekleidung eignen sich besonders Garne mit einem Titer von etwa Nm 80/1 bis Nm 130/1 (d.h. 80 km/kg bzw. 130 km/kg). Bei einem mittleren Titer von Nm 100/1 lassen sich dabei besonders gute Ergebnisse erzielen, wenn die Garne eine Drehung von etwa 1050 bis 1150 Touren und die Zwirne eine Drehung von etwa 1100 bis 1250 Touren aufweisen. Bei feineren Garnen von z.B. Nm 120/1 erhöhen sich die Tourenzahlen zweckmässigerweise proportional d.h. um etwa 20% während sie sich bei gröberen Garnen, wie z.B. 80/1 proportional d.h. um etwa 20% verringern.

Das Gestrick wird im Griff und im Stand optimiert, wenn es noch laugiert oder mercerisiert, d.h. mit Natronlauge ohne Spannung oder Unterspannung behandelt ist. Besonders bewährt hat sich bei den aus erfindungsgemäss gegensinnig und überstark gezwirnten Garnen hergestellten Gestricken eine nachgeschaltete Mercerisation.

Obwohl die derart hergestellte Ware bereits pflegeleicht ist, lassen sich die Knitterfestigkeit und die schmutzabweisenden Eigenschaften noch verbessern, wenn in Kombination mit den vorstehend geschilderten Merkmalen noch nach der Laugierung bzw. Mercerisation eine Kunstharzausrüstung erfolgt.

Die einzige Figur zeigt schematisch das Maschenbild eines Single-Jersey Rundstuhlgestricks 1. Die Maschenstäbchen St der Maschenreihen R_{I} bestehen aus einem Zwirn 2 während die Maschenreihen R_{II} aus einem Zwirn 3 bestehen. Die beiden Zwirnsysteme 2, 3 bestehen jeweils aus zwei Garnen mit einem Titer von Nm 100/1. Die Garne bzw. Zwirne sind wie folgt gedreht:
Garn 2: 1. System Einfach-Garn 1100 Touren Drehung ZZ
Zwirn 1050 Touren Drehung S
Garn 3: 2. System Einfach-Garn 1100 Touren Drehung SS
Zwirn 1050 Touren Drehung Z
(Die beiden Zwirne weisen also den gleichen Titer auf und sind nur aus Gründen der Darstellung unterschiedlich dick gezeichnet.)

Wie aus der Darstellung ersichtlich wird, folgt auf je eine Maschenreihe 2 des ersten Systems mit einem Zwirn der Drehung S eine Maschenreihe mit dem Garn 3 mit Z-Drehung. Die gegenläufige Drehung bewirkt eine Versteifung des Maschengebildes. Dabei wird ausserdem eine Versteifung der einzelnen Maschen stäbchen St dadurch bewirkt, dass jedes der Garne 2, 3 aus Einfach-Garnen mit überstarker Drehung (ZZ bzw. SS) besteht, die der Zwirn-Drehung (S bzw. Z) entgegengesetzt ist.

Das Gestrick ist als Fertigware mercerisiert, wobei sich erfindungsgemäss gezeigt hat, dass die Mercerisierung nicht nur einen waschfesten Glanz bewirkt, sondern auch Griff, Stand und Festigkeit im Sinne der erfindungsgemäss gestellten Aufgabe verbessert.

Das Gewirke ist ausserdem nach dem Mercerisieren in bekannter Weise mit Kunstharz fixiert.

Im Rahmen der Merkmale der Erfindung bzw. der Kombination dieser Merkmale ist die Wahl der Garn- oder Zwirnsorten sowie der Maschendichte abhängig von der gewünschten Elastizität des Gestricks. In jedem Fall lässt sich eine Verbesserung des Stands bzw. der Festigkeit und des Griffs erreichen.

## Patentansprüche

1. Single-Jersey-Gestrick, dadurch gekennzeichnet, dass seine Maschenreihen jeweils abwechselnd aus einem S- und einem Z-gedrehten Baumwollzwirn bestehen.

2. Single-Jersey-Gestrick nach Anspruch 1, dadurch gekennzeichnet, dass jeder S-Zwirn aus Z-Garn und jeder Z-Zwirn aus S-Garn gezwirnt ist.

3. Single-Jersey-Gestrick nach Anspruch 1 oder 2, dadurch gekennzeichnet, dass die Garne überstark gedrehte SS- und ZZ-Garne sind.

4. Single-Jersey Gestrick nach Anspruch 3, dadurch gekennzeichnet, dass der Zwirn mit einer höheren Tourenzahl gedreht ist, als das verzwirnte Garn.

5. Single-Jersey-Gestrick nach Anspruch 3 oder 4, dadurch gekennzeichnet, dass der Titer der Garne etwa Nm 80/1 bis Nm 130/1 beträgt, dass bei einem mittleren Titer von Nm 100/1 die Garne eine Drehung von etwa 1050 bis 1150 Touren und die Zwirne eine Drehung von etwa 1100 bis 1250 Touren aufweisen, wobei sich die Tourenzahlen bei kleinerem Titer etwa prozentual verringert sind und bei grösserem Titer prozentual erhöht sind.

6. Single-Jersey-Gestrick nach einem der vorangegangenen Ansprüche, dadurch gekennzeichnet, dass es laugiert oder mercerisiert, d.h. mit Natronlauge ohne Spannung oder unter Spannung behandelt ist.

7. Single-Jersey-Gestrick nach einem der vorangegangenen Ansprüche, dadurch gekennzeichnet, dass es mit einer Kunstharzausrüstung fixiert ist.

8. Verfahren zur Herstellung eines Single-Jersey-Gestricks nach einem der vorangegangenen Ansprüche, dadurch gekennzeichnet, dass die Maschenreihen des Gestricks jeweils abwechselnd aus einem S- und einem Z-gedrehten Baumwollzwirn gebildet werden, und dass das Gestrick laugiert oder mercerisiert wird, d.h. mit Natronlauge ohne Spannung oder unter Spannung behandelt wird.

9. Verfahren nach Anspruch 8, dadurch gekennzeichnet, dass jeder S-Zwirn aus Z-Garn und jeder Z-Zwirn aus S-Garn gezwirnt wird.

10. Verfahren nach Anspruch 8 oder 9, dadurch gekennzeichnet, dass die Garne überstark gedrehte SS- und ZZ-Garne sind.

11. Verfahren nach einem der vorangegangenen Ansprüche 8 bis 10, dadurch gekennzeichnet, dass das Gestrick nach der Laugenbehandlung mittels einer Kunstharzausrüstung fixiert wird.
